# EUROPÄISCHE PATENTSCHRIFT

(11) **EP 1 109 634 B1**
(45) Veröffentlichungstag und Bekanntmachung des Hinweises auf die Patenterteilung: **27.11.2002**
(21) Anmeldenummer: 99936250.2
(22) Anmeldetag: 11.05.1999
(51) Int. Cl.: B21B 17/14, B21B 35/02, B21B 37/78

(54) **VERFAHREN ZUR MINIMIERUNG VERDICKTER ENDEN BEIM WALZEN VON ROHREN IN EINEM STRECKREDUZIERWALZWERK**
METHOD FOR MINIMIZING THICKENED ENDS DURING THE ROLLING OF PIPES IN A STRETCH REDUCING MILL
PROCEDE DE REDUCTION DES EXTREMITES EPAISSIES LORS DU LAMINAGE DE TUYAUX DANS UN LAMINOIR ETIREUR-REDUCTEUR

(30) Priorität: 31.08.1998 DE 19840864
(43) Veröffentlichungstag der Anmeldung: 27.06.2001
(73) Patentinhaber: SMS Demag AG, 40237 Düsseldorf (DE)
(72) Erfinder: PEHLE, Hans, Joachim, D-41363 Jüchen (DE)
(74) Vertreter: Meissner, Peter E., Dipl.-Ing.
(86) Internationale Anmeldenummer: DE9901459
(87) Internationale Veröffentlichungsnummer: WO00012237

(56) Entgegenhaltungen:
- DE-A- 1 652 543
- DE-A- 3 601 693
- DE-C- 4 446 659

## Beschreibung

Die Erfindung betrifft ein Verfahren zur Minimierung verdickter Enden beim Walzen von Rohren in einem Streckreduzierwalzwerk durch eine zeitliche Änderung des Drehmomentes einzelner angetriebener Walzgerüste beim Durchlauf des Rohranfanges bzw. des Rohrendes durch das Streckreduzierwalzwerk, so daß die Rohrenden mit größeren als den stationären Verhältnissen der Walzendrehzahl gewalzt werden.

Die hohen Längszugspannungen beim Streckreduzieren von Rohren verstärken das Auftreten sogenannter "verdickter Enden", mit denen man die infolge verminderter wirksamer Streckung an den Rohrenden auftretenden Bereiche bezeichnet. Die Ursache für die gegenüber dem Rohrmittelteil geringere Streckung der Rohrenden besteht darin, daß die für den stationären-Betriebszustand ausgelegten Walzendrehzahlverhältnisse im allgemeinen nicht groß genug sind, um physikalisch maximale Zugspannungen an den Rohrenden aufzubauen. Die Rohrenden weisen gegenüber dem stationär gewalzten Rohrmittelteil eine größere, zum Rohrende hin zunehmende Wanddicke auf. Wenn diese Wanddicke die zulässige Toleranzgrenze überschreitet, müssen diese Endabschnitte vom Fertigrohr geschopft werden.

Ein Maß für die Größe der Wanddickenzunahme an den Rohrenden ist die Differenz zwischen den im stationären und den im instationären Zustand wirkenden Zugspannungen in jedem einzelnen Umformschritt, d.h. in jedem Gerüst. Aufgrund unterschiedlicher Entstehungsvorgänge unterscheiden sich die Wanddickenverläufe an dem - in Walzrichtung gesehen - vorderen und dem hinteren Rohrabschnitt; sie bestehen im wesentlichen in der Wanddicke, dem Wanddickenverlauf und der Länge des Bereichs mit erhöhter Wanddicke.

Die verdickten, außerhalb der Toleranz liegenden Rohrenden werden abgetrennt, das bedeutet Ausschuß, der die Produktivität deutlich senken kann. Es mußten deshalb Methoden erarbeitet werden, mit denen das Entstehen der verdickten Rohrenden verhindert oder wenigstens so minimiert werden konnten, dass die Endenverluste so klein wie möglich blieben.

Es hat sich gezeigt, dass Endenverluste klein gehalten werden können, wenn durch gezielte Änderungen der Antriebsmotordrehzahlen des Streckreduzierwalzwerkes an den Rohrenden Spannungs- und Formänderungszustände eingestellt werden, die nah an den stationären Umformbedingungen liegen. Wenn in der Ein- und Auslaufphase des Walzprozesses die auf die Rohrenden wirkende Zugspannung durch Erhöhung der Drehzahlverhältnisse erhöht und so der Vergrößerung der Wanddicke über das Toleranzmaß hinaus entgegengewirkt wird, so können die durch Endenverdickungen bedingten Materialverluste vermindert werden. Die Zugspannungsvorläufe werden in bekannten Rohrendensteuerungen so berechnet, daß eine maximal mögliche Zugspannung ermittelt wird, wobei darauf zu achten ist, daß ein noch nicht verdickter Rohrabschnitt nicht unter höheren als den stationären Zugspannungen beaufschlagt wird, weil sonst am Fertigrohr die unter stationären Umformbedingungen erzeugten Rohrwanddicken unterschritten werden können.

Um eine Drehzahländerung durchführen zu können, ist allerdings ein schnelles, hinsichtlich der Walzendrehzahl individuell regelbares Antriebssystem erforderlich. Als Antrieb kommen sowohl Gruppenüberlagerungsantriebe mit geeigneter Gruppenaufteilung als auch Einzelantriebe in Frage.
Verfahren zur lokalen Beeinflussung der Wanddicke mittels Drehzahlveränderungen sind aus den DE 44 46 659 C1 und DE-OS-1652543 bekannt.
Bei den bekannten Verfahren wird speziell am vorderen Rohrende, das verglichen mit dem hinteren Rohrende kurz ist, eine nur geringe Verkürzung der verdickten Enden erzielt; denn die Erhöhung der Drehzahlverhältnisse ist durch die auftretende unzulässige Wandverdünnungen zwischen dem Gutrohrbereich und den verdickten Enden begrenzt. Eine engere Lokalisierung der Zugspannungserhöhung durch eine geringere Anzahl der an der Drehzahlerhöhung beteiligten Gerüste wäre notwendig, zumal eine effektive Beeinflußung der Endverdickung während der Einlaufphasen nur in einer begrenzten Anzahl einlaufseitig angeordneter Gerüste möglich ist. Mit den bekannten Drehzahländerungsverfahren ist aber eine Reduzierung der beteiligten Gerüste nicht möglich, weil mit kleineren Gerüstanzahlen weniger Zugspannung aufgebracht werden kann.

Aufgabe der vorliegenden Erfindung ist es, den Effekt der bekannten Rohrendensteuerung zu erhöhen und zu lokalisieren, um das Auftreten verdickter Rohrenden weiter zu minimieren oder zu verhindern.

Zur Lösung der Aufgabe wird erfindungsgemäß eine Verbesserung des bekannten Verfahrens vorgeschlagen, das dadurch gekennzeichnet ist, daß zwischen den stationären und erhöhten Drehzahlverhältnissen kleinere als die stationären Drehzahlverhältnisse eingestellt werden. Durch den Vorschlag der Erfindung wird durch die gegenüber dem stationären Walzzustand verringerten Drehzahlverhältnisse eine gezielte Wandverdickung eingestellt, d.h. es wird einerseits die Zugspannungserhöhung lokalisiert und besser an den Bereich der Wandverdickung angepaßt und andererseits eine mögliche unzulässige Wandverdünnung im Bereich zwischen verdicktem Rohrende und Gutrohr wieder ausgeglichen. Mit Hilfe der erfindungsgemäßen Drehzahländerungsmethode können unzulässige Wandverdünnungen vermieden und damit noch größere Drehzahlverhältnisse eingestellt werden, so daß sich eine Verkürzung der verdickten Enden erreichen läßt.

Obwohl das erfindunggemäße Verfahren sowohl bei Gruppenüberlagerungsantrieben als auch bei Einzelantrieben anwendbar ist, besteht ein besonderer Vorteil darin, daß der Nachteil des Elektroeinzelantriebes, am vorderen Rohrende wegen Drehzahleinbruchs infolge Stoßbelastung einen erhöhten Endenverlust hervorzurufen, durch die neue Drehzahlsteuerungsmethode mit relativ einfachen Mitteln vermieden werden kann.

Die Erfindung wird anhand von drei Diagrammen grafisch dargestellt und erläutert. Es zeigt:
- Figur 1: den Walzendrehzahlverlauf über der Rohrlänge,
- Figur 2: den Zugspannungsverlauf über der Rohrlänge, und
- Figur 3: den Verlauf der Rohrwanddicke im Übergangsbereich zwischen Gutrohr und verdicktem Ende.

In allen drei Zeichnungsfiguren wird der Kurvenverlauf des Standes der Technik gestrichelt dargestellt, der der Erfindung ist in durchgezogener Linie gezeichnet. Der stationäre Zustand des Streckreduzierwalzwerkes ist gepunktet dargestellt.

In der Figur 1 ist zu erkennen, daß die Walzendrehzahlen des stationären Zustandes vereinfacht einer linear ansteigenden Geraden folgen und daß beim Einlaufen des Rohrendes die Drehzahlverhältnisse n1 erhöht werden. Gleichzeitig lokalisiert sich die Zugspannungserhöhung z1 in Figur 2 durch eine geringere Anzahl der an der Drehzahlerhöhung beteiligten Gerüste, woraus sich der Wanddickenverlauf ergibt, der in Figur 3 gestrichelt dargestellt ist. Erkennbar ist, daß im Bereich zwischen den verdickten Enden (rechts in Figur 3) und dem Bereich des Gutrohres (links in Figur 3) ein Rohrabschnitt entsteht, bei dem der Wanddickenverlauf unterhalb der Toleranzgrenze zu erkennen ist.

Stellt man nun erfindungsgemäß zwischen den erhöhten Drehzahlverhältnissen und den stationären Drehzahlverhältnissen kleinere als die stationären Drehzahlverhältnisse ein, wie dies in der Zeichnungsfigur 1 mit der durchgezogenen Linie dargestellt ist, so wird einerseits die Zugspannungserhöhung lokalisiert, wie bei z2 in Figur 2 zu erkennen ist, und diese damit besser an den Bereich der Wandverdickung angepaßt. Gleichzeitig wird, wie die durchgezogene Kurve in Figur 3 zeigt, eine möglicherweise unzulässige Wandverdünnung im Bereich zwischen dem verdickten Rohrende und dem Gutrohr wieder ausgeglichen, so daß unzulässige Wandverdünnungen vermieden werden. Auf diese Weise können noch größere Drehzahlverhältnisse eingestellt werden, woraus sich eine Verkürzung der verdickten Rohrenden ergibt, wie in Figur 3 mit der Länge I1 und der Länge I2 sichtbar gemacht wurde, wobei I2 < I1 ist.

## Patentansprüche

1. Verfahren zur Minimierung verdickter Enden beim Walzen von Rohren in einem Streckreduzierwalzwerkes durch eine zeitliche Änderung des Drehmomentes einzelner angetriebener Walzgerüste beim Durchlauf des Rohranfanges bzw. des Rohrendes durch das Streckreduzierwalzwerk, so dass die Rohrenden mit größeren als den stationären Verhältnissen der Walzendrehzahlen gewalzt werden
**dadurch gekennzeichnet,**
**daß** zwischen den stationären und den erhöhten Drehzahlverhältnissen kleinere als die stationären Drehzahlverhältnisse eingestellt werden.

## Claims

1. Method for minimising thickened ends during the rolling of pipes in a stretch reducing mill by means of a temporal change of the torque of individually actuated roller stands during passage of the start of the pipe or of the end of the pipe through the stretch reducing mill, so that the pipe ends are rolled at ratios of the roller speeds which are greater than the steady-state ratios,
**characterised in that**,
between the steady-state and the increased speed ratios, smaller speed ratios are set than the steady-state speed ratios.

## Revendications

1. Procédé pour réduire les extrémités épaissies lors du laminage de tubes dans un laminoir étireur-réducteur par une modification temporelle du couple de cages de laminoir entraînées individuelles lors du passage du début du tube ou de la fin du tube à travers le laminoir étireur-réducteur, de sorte que les extrémités du tube sont laminées avec des rapports des vitesses de rotation des cylindres plus grands que les rapports stationnaires,
**caractérisé en ce que**, entre les rapports des vitesses de rotation stationnaires et les rapports des vitesses de rotation. augmentés, il est réglé des rapports des vitesses de rotation plus petits que les rapports des vitesses de rotation stationnaires.
